# EUROPÄISCHE PATENTSCHRIFT

(11) **EP 2 046 519 B1**
(45) Veröffentlichungstag und Bekanntmachung des Hinweises auf die Patenterteilung: **19.05.2010**
(21) Anmeldenummer: 07763726.2
(22) Anmeldetag: 02.07.2007
(51) Int. Cl.: B22D 25/00

(54) **METALLFORMKÖRPER UND VERFAHREN ZU DESSEN HERSTELLUNG**
METAL MOULDING AND METHOD FOR PRODUCING IT
CORPS DE MOULE METALLIQUE ET PROCEDE DE FABRICATION DE CELUI-CI

(30) Priorität: 13.07.2006 AT 11892006
(43) Veröffentlichungstag der Anmeldung: 15.04.2009
(73) Patentinhaber: Hütte Klein-Reichenbach Gesellschaft m.b.H., 3900 Schwarzenau (AT)
(72) Erfinder: DOBESBERGER, Franz, 3900 Schwarzenau (AT); FLANKL, Herbert, J., 4320 Perg (AT); LEITLMEIER, Dietmar, A-4600 Schleissheim/Wels (AT)
(74) Vertreter: Pinter, Rudolf
(86) Internationale Anmeldenummer: PCT/AT2007/000326
(87) Internationale Veröffentlichungsnummer: WO 2008/006122

(56) Entgegenhaltungen:
- EP-A- 1 354 651
- DE-A1- 19 908 867
- SIMANCIK F ET AL: "REINFORCED ALUMINIUM FOAMS" CELLULAR METALS AND METAL FOAMING TECHNOLOGY, 2001, Seiten 365-368, XP009034575
- KRETZ R ET AL: "FABRICATION OF SQUEEZE CASTINGS WITH PERMANENT ALUMINIUM FOAM CORES" PROCEEDINGS OF THE EUROPEAN CONFERENCE ON ADVANCED MATERIALS AND PROCESSES, DGM INFORMATIONSGESELLSCHAFT VERLAG, OBERURSEL, DE, 1999, Seiten 63-67, XP009027703

## Beschreibung

Die vorliegende Erfindung bezieht sich auf einen Metallformkörper bestehend aus metallisch verbundenen Bereichen von Metallschaum einerseits und Metall andererseits sowie zumindest einem Einlageelement aus einen höheren Schmelzpunkt als das Grundmaterial von Schaum und Metall aufweisendem Material, sowie auf ein Verfahren zu dessen Herstellung.

Leichtgewichtige Metallformkörper bzw. Herstellungsverfahren der genannten Art sind beispielsweise aus der AT 408317 B bekannt, gemäß welcher in einem pulvermetallurgischen Verfahren ein Halbzeug-Körper aus einem kompaktierten Gemisch eines Matrix-MetallPulvers und eines Treibmittel-Pulvers in einer Schäumkokille zusammen mit zumindest einem Einlageelement auf eine Temperatur erhitzt wird, bei der das Matrix-Metall-Pulver schmilzt und das Treibmittel-Pulver Gas freisetzt, welches Gasblasen im Matrix-Metall bildet. Der entstehende Metallschaum umhüllt das aus bei den eingesetzten Temperaturen nicht schmelzendem Material bestehende Einlageelement, welches verschiedenste Funktionen, wie beispielsweise Bereitstellung von Anschlüssen, Hohlräumen, Verstärkungen und dgl., erfüllen kann. Nachteile derartiger Metallformkörper bzw. des Herstellverfahrens sind in der Aufwändigkeit mit den daraus resultierenden Kosten zu sehen, sowie insbesonders auch in der damit nur schwer bis gar nicht kontrollierbaren Aufteilung der Metallschaum- bzw. Metallbereiche und der breiten Verteilung der Porengröße im Metallschaum selbst, was negative Einflüsse auf die Qualität der Formkörper hat.

Bei ebenfalls bekannten schmelzmetallurgischen Verfahren zur Herstellung von Metallschaum selbst (siehe z. B. AT 410103 B oder AT 411970 B) wird Gas in eine mit Partikeln verstärkte Metallschmelze eingebracht, womit sich die gebildeten Gasblasen unter Bildung von fließfähigem Metallschaum an der Oberfläche der Schmelze sammeln. Dieser Metallschaum wird dann entweder in eine Kokille gegossen oder gedrückt oder kann auch direkt in eine über der Schmelze angeordnete Kokille aufsteigen. Das Schäumgas wird dabei mittels Düsen (siehe z. B. AT 410104 B oder AT 411768 B) oder mittels eines sogenannten Impellers (siehe z. B. US 2003/0051850 A1) in die Schmelze eingebracht. Metallschaum wird dabei vorwiegend aus Aluminium-Composite-Material, daneben aber auch aus Composites aus Magnesium oder anderen Leichtmetallen hergestellt. Die umfangreichsten industriellen Erfahrungen existieren bis jetzt mit Aluminiumschaum, der unter dem Aspekt der erwünschten minimalen Massendichte nahezu ideal ist und auch hinsichtlich der Absorption von Energie hervorragende Eigenschaften aufweist. Formkörper aus Metallschaum finden deshalb beispielsweise in der Knautschzone von Automobilen, als Hohlraumverstärkungen, aber auch als verlorene Kernteile von damit verstärkten, leichten und hohlen Gussteilen Verwendung, wobei sie die körperakustischen Eigenschaften zusätzlich positiv beeinflussen. F., et al.; "Reinforced Aluminium Foams", in Cellular Metals and Meats Forming Technology (2001), Seiten 365-368 beschreibt ein Verfahren Zur Herstellung von Aluminiumschaum mit Einlageelemente.

Metallschaum bzw. daraus hergestellte Formkörper sind jedoch nur in relativ geringem Maße in der Lage, Zugspannungen aufzunehmen, was durch die eingangs angesprochenen Einlageelemente bereits versucht wurde zu verbessern. Weiters ist es bislang auch nicht befriedigend gelungen, die Dicke oder die Gestalt eines soliden, dichten, relativ schaumfreien Außenwandbereiches nach Belieben bereitrustellen.

Aufgabe der vorliegenden Erfindung ist es, einen Metallformkörper bzw. ein Verfahren der eingangs genannten Art so zu verbessern, dass die durch die funktionellen Einlageelemente gegebenen Möglichkeiten optimal ausnutzbar werden und dass auch ein solider, schaumfreier Außenwandbereich aus Metall mit in weiten Grenzen beliebiger Gestaltung möglich wird.

Diese Aufgabe wird gemäß der vorliegenden Erfindung gemäß Anspruch 1 und bei einem Metallformkörper der eingangs genannten Art dadurch gelöst, dass der/die Metallschaumbereich(e) (jeweils) aus Metallschaum mit im wesentlichen monomodalen Blasengröße besteht/bestehen und gegenüber angrenzenden Bereichen zumindest teilweise mittels im Grenzbereich angeordneter Einlageelemente, die im wesentlichen flächig ausgebildet sind und Durchgangsöffnungen von einem Bereich zum anderen aufweisen, welche in ihrem Querschnitt so ausgebildet sind, dass die im wesentlichen monomodalen Schaumblasen eines Bereiches am Durchtritt in den anderen gehindert sind, abgegrenzt sind.

Das erfindungsgemäße Herstettungsverfahren angegeben im Anspruch II für einen derartigen Metallformkörper ist gekennzeichnet durch folgende Schritte:
Bereitstellen einer Kokille für den Metallformkörper;
Anordnen zumindest eines ein- oder mehrteiligen Einlageelementes mit Öffnungen oder Zwischenräumen in der Kokille in zumindest einem Grenzbereich zwischen zumindest einem mit Metallschaum zu füllenden Metallschaumbereich und zumindest einem weiteren Bereich;
Aufschmelzen eines Metalls;
Einleiten von Gas in das aufgeschmolzene Metall, um das aufgeschmolzene Metall aufzuschäumen, wobei ein fließfähiger Metallschaum mit im wesentlichen monomodaler Blasengröße größer als die Öffnungen in dem Einlageelement entsteht;
Verbringen des fließfähigen Metallschaums in den Metallschaumbereich und von im wesentlichen blasenfreiem Metall in den weiteren Bereich; und

Abkühlen des Metalls in der Kokille, wobei das Metall erstarrt, um den Metallformkörper zu bilden.

Ein erfindungsgemäßer Gussteil, der einen Metallformkörper dieser Art in Form eines verlorenen Kernes enthält, ist ebenfalls Teil der Erfindung.

Die vorliegende Erfindung beruht auf der Idee, ein Einlageelement oder mehrere Einlageelemente in dem Metallformkörper anzuordnen, wobei jedes Einlageelement ein- oder mehrteilig sein kann und vorzugsweise im Wesentlichen flächig, jedoch nicht notwendigerweise eben ist. Dieses Einlageelement bzw. diese Einlageelemente weisen einen Schmelzpunkt auf, der über der bei der Herstellung des Metallformkörpers erreichten Maximaltemperatur liegt, und enthalten vorzugsweise Stahl, ein anderes Metall oder eine andere Legierung oder auch Keramik oder andere Materialien, insbesondere Faserwerkstoffe aus Kohlenstoff-, Glas-, Siliziumkarbid-, Aluminiumoxid- oder anderen Keramikfasern. Ferner kann ein Einlageelement aus Aluminiumlegierung bestehen oder Aluminium enthalten, wobei es vorzugsweise beschichtete oder geschlichtete Oberflächen und/oder eine Aluminiumlegierung mit einem Schmelzpunkt aufweist, der höher ist als die bei der Herstellung des Metallformkörpers erreichte Maximaltemperatur.

Ein Einlageelement ist vorzugsweise ein Netz, ein Gitter, ein perforiertes flächiges Element, insbesondere ein perforiertes Blech, ein Draht- oder Fasergeflecht oder besteht aus einer Mehrzahl von im Wesentlichen parallelen geraden oder gekrümmten Stäben. Es weist Öffnungen oder Zwischenräume auf, deren Form und/oder Größe so ausgewählt sind, dass zwar das flüssige Metall, im wesentlichen aber kein Schaum bzw. dessen Gasblasen durch die Öffnungen oder Zwischenräume hindurchtreten kann. Das Einlageelement bildet deshalb eine Grenze zwischen einem Metallschaumbereich und einem weiteren Bereich, in dem das Metall weniger oder kleinere oder im Wesentlichen gar keine Hohlräume aufweist.

Der Metallschaumbereich ist dabei vorzugsweise im Inneren des Metallformkörpers angeordnet, während der weitere Bereich die solide, schaumfreie Oberfläche des Metallformkörpers bildet. Durch die Öffnungen oder Zwischenräume des Einlageelements hindurch sind das Metall in dem Metallschaumbereich und das Metall in dem weiteren Bereich miteinander metallisch verbunden, d. h. sie bilden ein durchgehendes bzw. einstückiges Kristallgefüge ohne eine dazwischen liegende Oxid-, Klebe- oder andere Schicht aus einem anderen Material.

Durch die Gestaltung und Anordnung des Einlageelements bzw. der Einlageelemente können die Form und insbesondere die Dicke des weiteren Bereichs bzw. des soliden Wandbereichs beliebig eingestellt werden. Das Einlageelement definiert die Grenze zwischen dem Metallschaumbereich und dem weiteren Bereich und ist damit im Grenzbereich zwischen denselben angeordnet.

Das Einlageelement ist darüber hinaus auch in der Lage, Zugspannungen aufzunehmen und damit eine ähnliche Aufgabe zu erfüllen, wie Bewehrungsstahl in Stahlbeton. Dazu kann es mechanisch vorgespannt sein. Diese Vorspannung kann bereits in der Kokille vor dem Verbringen des fließfähigen Metallschaums oder vor dem Erkalten des Metalls durch geeignete Spanneinrichtungen erzeugt werden. Alternativ entsteht die Vorspannung dadurch, dass das Einlageelement aus einem Material besteht, das einen anderen, vorzugsweise höheren thermischen Ausdehnungskoeffizienten aufweist, als das Metall in dem Metallschaumbereich und in dem weiteren Bereich. Der Zugspannung in dem Einlageelement steht in jedem Fall eine entsprechende Druckspannung des Metallschaumbereichs und des soliden Wandbereichs gegenüber.

Weitere Ausgestaltungen sind in den Unteransprüchen angeführt. Bevorzugte Ausführungsbeispiele der vorliegenden Erfindung werden nachfolgend mit Bezug auf die beiliegenden Figuren näher erläutert. Es zeigen:
- Fig. 1 und 1a: jeweils schematische Darstellungen eines Schnitts durch einen Metall- formkörper;
- Fig. 2: eine schematische Darstellung eines Schnitts durch einen weiteren Me- tallformkörper;
- Fig. 3: eine schematische Darstellung eines Schnitts durch einen weiteren Me- tallformkörper;
- Fig. 4: eine schematische Darstellung eines Gussvorganges im Querschnitt;
- Fig. 5: eine schematische Darstellung eines Gussvorganges im Querschnitt;
- Fig. 6: ein schematisches Flussdiagramm eines Herstellungsverfahrens.

Fig. 1 ist eine schematische Darstellung eines Metallformkörpers 10 mit einem Metallschaumbereich 12 und einem soliden Wandbereich 14. Im Grenzbereich zwischen dem Metallschaumbereich 12 und dem soliden Wandbereich 14 ist ein Einlageelement 16 angeordnet. Das Einlageelement 16 ist vorzugsweise ein Netz, Gitter oder Geflecht aus Metalldraht oder -litze mit beliebigem Querschnitt oder aus Kohlenstoff- oder anderen Fasern, ein perforiertes Blech oder anderes flächiges Element oder eine Anordnung von vorzugsweise im Wesentlichen parallelen Stäben oder Drähten beliebigen Querschnitts. Vorzugsweise besteht das Einlageelement 16 aus Aluminium oder einem anderen Metall oder einer Legierung oder einem anderen Material mit einem Schmelzpunkt, der höher ist als der Schmelzpunkt des Metalls, aus dem der Metallschaumbereich 12 und der solide Wandbereich 14 gebildet sind. Stahl in verschiedenen Qualitäten ist aufgrund seiner hohen Festigkeit, seines hohen Schmelzpunktes, seiner guten Verfügbarkeit, seines niedrigen Preises und der vielfältigen Bearbeitungs- und Verarbeitungsmöglichkeiten besonders geeignet. Das Einlageelement 16 kann beschichtete oder geschlichtete Oberflächen aufweisen.

Das Einlageelement 16 weist Öffnungen oder Zwischenräume auf, in denen der Metallschaumbereich 12 und der solide Wandbereich 14 unmittelbar aneinander grenzen und homogen ineinander übergehen. Der Metallschaumbereich 12 und der solide Wandbereich 14 sind miteinander metallisch verbunden bzw. weisen ein durchgehendes Kristallgefüge ohne dazwischen liegende Schichten aus Oxid oder anderen Materialien auf. Der Metallschaumbereich 12 und der solide Wandbereich 14 sind somit durch die Öffnungen oder Zwischenräume des Einlageelements 16 hindurch stoffschlüssig miteinander verbunden.

Der Metallschaumbereich 12 weist Hohlräume bzw. Gasblasen mit einer im wesentlichen monomodalen Verteilung der Abmessungen auf. Dies bedeutet, dass alle oder fast alle Hohlräume des Metallschaumbereichs 12 im Wesentlichen den gleichen Durchmesser und das gleiche Volumen aufweisen. Die Hohlräume haben näherungsweise die Form von mehrfach abgeplatteten Kugeln bzw. von Polyedern. Zwischen jeweils zwei benachbarten Hohlräumen ist ein im Wesentlichen ebener bzw. plattenförmiger Metallsteg angeordnet.

Der solide Wandbereich 14 weist bei dem in Figur 1 dargestellten Metallformkörper 10 im Wesentlichen die Form einer Schicht auf, die den Metallschaumbereich 12 und das Einlageelement 16 mit einer konstanten Dicke umgibt.

In einem Abschnitt 18 weisen das Einlageelement 16 und der solide Wandbereich 14 eine Öffnung bzw. Unterbrechung auf, durch die bei der unten mit Bezug auf Figur 4 näher beschriebenen Herstellung des Metallformkörpers 10 fließfähiger Metallschaum in den Metallschaumbereich 12 verbracht wird. Im Abschnitt 18 grenzt der Metallschaumbereich 12 direkt an die Oberfläche 20 des Metallformkörpers 10 an. Dies kann jedoch durch besondere Maßnahmen bei der Herstellung oder anschließend durch ein Ausfräsen und Verschließen mit solidem Material vermieden werden.

Der solide Wandbereich 14 weist keine oder im Wesentlichen keine oder zumindest (wesentlich) weniger oder (wesentlich) kleinere Hohlräume auf, als der Metallschaumbereich 12. Wie fast jedes Gussteil kann jedoch auch der solide Wandbereich 14 zumindest vereinzelte Lunker oder andere Gaseinschlüsse aufweisen.

Fig. 1a unterscheidet sich von Fig. 1 nur dadurch, dass hier nun zwei unterschiedliche Metallschaumbereiche 12, 13 vorgesehen sind, die durch ein zusätzliches Einlageelement 16 bzw. einen zusätzlichen Teil des mehrstückigen Einlageelementes 16 voneinander getrennt sind und Metallschaum mit unterschiedlichen Eigenschaften enthalten. Der Deutlichkeit halber sind hier unterschiedliche Blasengrößen dargestellt - es könnte sich aber auch um Metallschaum aus verschiedenem Grundmaterial, mit verschiedenen Zusätzen oder ähnlichen Unterschieden handeln. Das zwischen den beiden Metallschaumbereichen 12, 13 an der Grenzfläche eingesetzte Einlageelement 16 verhindert hier im wesentlichen eine Durchmischung der beiden Schaumarten, womit in den beiden Bereichen 12, 13 unterschiedliche Eigenschaften des Metallformkörpers 10 vorgegeben werden können. Auch bei der Ausführung nach Fig. 1a gilt, dass die Metallschaumbereiche 12, 13 untereinander sowie diese mit dem Metallbereich 14 durch die Einlageelemente 16 bzw. die Teile des Einlageelementes 16 hindurch metallisch in Verbindung stehen und durch die Einlageelemente 16 somit ein verstärkter Metallformkörper 10 entsteht.

Abgesehen davon, dass die Bereiche 12, 13 und 14 aus gleichem Grundmaterial bestehen und sich im wesentlichen nur dadurch unterscheiden, dass im Bereich 14 praktisch keine Gasblasen, im Bereich 13 viele kleine Gasblasen und im Bereich 12 weniger große Gasblasen (wie in Fig. 1a dargestellt) vorliegen, könnten diese Unterschiede aber auch so weit gehen, dass sich die Grundmaterialien in den Bereichen 12, 13 und 14 unterscheiden - beispielsweise könnten verschiedene Aluminiumlegierungen in den einzelnen Bereichen Verwendung finden oder verschiedene Zusatzstoffe um die Schaumbereiche bzw. den Metallbereich mit bestimmten gewünschten Eigenschaften auszustatten.

Fig. 2 ist eine schematische Darstellung eines Teilabschnitts eines weiteren Metallformkörpers 10 mit einem Metallschaumbereich 12 und einem soliden Wandbereich 14, die durch ein Einlageelement 16 voneinander getrennt sind. Das Beispiel aus Figur 2 unterscheidet sich von dem aus Figur 1 unter anderem dadurch, dass der solide Wandbereich 14 bedingt durch die Form des Einlageelements 16 von einer einfachen Schicht mit einer konstanten Dicke abweicht. In dem soliden Wandbereich 14 ist an einem Ende des Metallformkörpers 10 eine Öse 22 angeordnet. Die Form und Anordnung der Öse 22 ist durch die zur Herstellung des Metallformkörpers 10 verwendete Kokille oder beispielsweise durch eine in die Kokille eingelegte Buchse definiert. Alternativ ist die Öse 22 nach dem Gussvorgang am erkalteten Metallformkörper 10 durch Bohren oder Fräsen hergestellt. Das Einlageelement 16 weist im Bereich der Öse 22 einen stark vergrößerten Abstand von der Oberfläche 20 des Metallformkörpers 10 auf. Im soliden Wandbereich 14 verbleibt deshalb ausreichend Platz für die Öse 22. Durch die Form und Anordnung des Einlageelements 16 ist gewährleistet, dass die Öse 22 allseitig von solidem Material in der erforderlichen Stärke umgeben ist. Ferner ist das Einlageelement 16 so geformt und angeordnet, dass der solide Wandbereich 14 zum Ende und zur Öse 22 hin den dort auftretenden erhöhten lokalen mechanischen Spannungen entsprechend verstärkt ist.

Figur 3 ist eine schematische Darstellung eines Schnitts durch ein Gussteil 30 mit einem Außenwandkörper 34. Der Außenwandkörper 34 weist eine Form und eine Materialstärke auf, die der vorgesehenen Anwendung entsprechen. Beispielhaft sind hier Ösen 22 und eine Bohrung 36 dargestellt. In dem Außenwandkörper 34 ist ein Kernteil angeordnet, das ähnlich wie die oben anhand der Figuren 1 bis 3 dargestellten Metallformkörper aus einem Metallschaumbereich 12, einem soliden Wandbereich 14 und einem im Grenzbereich zwischen denselben angeordneten Einlageelement 16 besteht. Die äußere Oberfläche 20 des Kernteils, die gleichzeitig der inneren Oberfläche des Außenwandkörpers 34 entspricht, ist geriffelt oder weist eine andere Struktur auf, die durch Formschluss eine Verbindung zwischen dem Kernteil und dem Außenwandkörper 34 schafft. Da der Außenwandkörper 34 beim Gießen auf das Kernteil aufschrumpft kann unter Umständen auf eine Riffelung der Oberfläche 20 des Kernteils bzw. der Grenzfläche zwischen dem Kernteil und dem Außenwandkörper 34 verzichtet werden.

Bei der Herstellung des Gussteils 30 wird zunächst das Kernteil hergestellt und dann in einer Kokille angeordnet und ausgerichtet, die die äußere Gestalt des Gussteils 30 definiert. In dieser Kokille wird das Kernteil mit dem Außenwandkörper 34 umgossen. Durch eine geeignete Wahl der Temperaturen des Kernteils, der Kokille für das Gussteil 30 und des flüssigen Materials des Außenwandkörpers 34 und/oder durch die Verwendung verschiedener Metalle mit unterschiedlichen Schmelztemperaturen für das Kernteil und für den Außenwandkörper 34 wird sichergestellt, dass das Kernteil beim Umgießen nicht wieder aufschmilzt.

Bei dem in Figur 3 dargestellten Beispiel dient somit ein Metallformkörper, wie er oben anhand der Figuren 1 und 2 dargestellt wurde, als verlorener Kern. Seine Größe und Anordnung definierten die Wandstärken des Außenwandkörpers 34. Darüber hinaus stützt der Metallschaumbereich 12 den Außenwandkörper und erhöht damit die Steifigkeit des Metallformkörpers und absorbiert Körperschall.

Figur 4 ist eine schematische Darstellung eines Querschnitts einer Kokille 40 in der ein Metallformkörper bzw. Kernteil 10, wie es beispielsweise oben anhand der Figuren 1 oder 2 dargestellt wurde, hergestellt wird. Die innere Oberfläche 42 der Kokille 40 definiert durch ihre Gestalt die Form des herzustellenden Metallformkörpers bzw. die Form der Oberfläche des Metallformkörpers. In der Kokille 40 ist ein Einlageelement 16 angeordnet, wie es ebenfalls oben anhand der Figuren 1 bis 3 bereits beschrieben wurde.

Durch eine Öffnung 44 des Einlageelements 16 wird fließfähiger Metallschaum mit einem bestimmten Anteil flüssigen Metalls in einen durch das Einlageelement 16 definierten Metallschaumbereich 12 verbracht (Pfeil 46). Der Metallschaum füllt den Metallschaumbereich 12. Das Einlageelement 16 weist, wie bereits oben erwähnt, Öffnungen oder Zwischenräume auf, die kleiner als die Gasblasen des fließfähigen Metallschaums sind. Dies bedeutet insbesondere, dass im Falle länglicher Öffnungen oder Zwischenräume mindestens die Breite derselben kleiner oder wesentlichen kleiner ist, als die Durchmesser der meisten (beispielsweise 90 % oder 99 %) der Gasblasen. Deshalb können die Gasblasen bzw. der fließfähige Metallschaum nicht durch die Öffnungen oder Zwischenräume des Einlageelements 16 hindurchtreten.

Überschüssiges flüssiges Metall, d. h. flüssiges Metall, das nicht in Stegen geringer oder minimaler Dicke zwischen zwei Gasblasen enthalten ist, durchdringt die Öffnungen oder Zwischenräume des Einlageelements 16 und füllt einen Zwischenraum 14 zwischen dem Einlageelement 16 und der inneren Oberfläche 42 der Kokille 40. Die Fließbewegung des flüssigen Metalls durch das Einlageelement 16 hindurch und innerhalb des Zwischenraums 14 wird durch Pfeile 48 angedeutet.

Nachdem der Metallschaumbereich 12 vollständig mit fließfähigem Metallschaum und der Zwischenraum 14 vollständig mit flüssigem und im Wesentlichen blasenfreiem Metall gefüllt sind, wird die Kokille 40 abgekühlt. Nachdem der Metallschaum im Metallschaumbereich 12 und das Metall im Zwischenraum 14 erstarrt sind, wird die Form 40 geöffnet oder zerbrochen, um einen fertigen Metallformkörper zu entnehmen. Zur Temperierung vor dem Gussprozess und während des Abkühlens weist die Kokille 40 vorzugsweise Heiz- und/oder Kühlelemente auf, die in Figur 4 nicht dargestellt sind.

Alternativ zu dem oben anhand der Figur 4 dargestellten Verfahren wird der Metallformkörper ähnlich wie in der AT 411 970 B beschrieben mittels einer Gießform bzw. Kokille 40 hergestellt, die neben einer Eintragsöffnung 50 zumindest eine kleinformatige Öffnung 52 im vertikal höchsten Bereich aufweist, wie dies in Figur 5 dargestellt ist. In der Kokille 40 wird das Einlageelement 16 angeordnet. Die Kokille 40 wird auf eine Temperatur unterhalb der Liquidustemperatur bzw. Schmelztemperatur einer schäumbaren Legierung gebracht und/oder belassen. Ein einerseits in eine Schmelze 54 dieser Legierung einragendes Eingieß-oder füllstück 56 wird andererseits flüssigmetalldichtend mit der Kokille 40 verbunden. Mittels eines aufwärts gerichteten Bewegens des Meniskus bzw. Flüssigmetallspiegels 58 der Schmelze durch die Eintragsöffnung 50 bis in die zumindest eine kleinformatige Öffnung 52 wird die Luft aus der Kokille 40 verdrängt bzw. ausgebracht.

In der Schmelze 54 werden Gasblasen gebildet und zu Metallschaum zusammengeführt. Dieser verdrängt die ursprünglich blasenfreie oder zumindest weitgehend blasenfreie Schmelze 54 innerhalb des Einlageelements 16. Die Blasen werden mit einem Durchmesser erzeugt, der größer ist als die Öffnungen in dem Einlageelement 16, und bleiben deshalb innerhalb des Einlageelements 16. Zwischen dem Einlageelement 16 und der Innenwand der Kokille verbleibt deshalb blasenfreie oder weitgehend blasenfreie Schmelze 54 in einer Schichtdicke, die durch die Form der Innenwand der Kokille 40 und durch die Form und Anordnung des Einlageelements 16 definiert ist.

Nach gezieltem Wärmeentzug erstarren der Metallschaum und die Schmelze in der Kokille 40. Vor diesem Wärmeentzug können die Eintragsöffnung 50 der Kokille 40 geschlossen und die Kokille 40 von dem Eingieß- oder Füllstück 56 getrennt werden.

Wie bereits erwähnt definiert die Anordnung des Einlageelements 16 die Gestalt des soliden Wandbereichs 14. Insbesondere bestimmt der Abstand des Einlageelements 16 von der Oberfläche 20 des Metallformkörpers 10 die Dicke des soliden Wandbereichs 14. Im Grenzfall kann das Einlageelement 16 unmittelbar an der Oberfläche 20 des Metallformkörpers 10 angeordnet sein, wobei das Einlageelement 16 beispielsweise ein Netz- oder ein Drahtgeflecht ist. In diesem Fall umfasst der solide Wandbereich 14 die Öffnungen oder Zwischenräume des Einlageelements 16, insbesondere die Zwischenräume zwischen den Drähten eines Drahtgeflechts oder Netzes, in die keine oder nur sehr wenige oder sehr kleine Gasblasen eindringen.

Durch eine entsprechende Anordndung und Formung eines oder mehrerer Einlageelemente 16 können auch solide Bereiche mit weniger oder kleineren oder im Wesentlichen keinen Hohlräumen gebildet werden, die nicht Wandbereiche sind bzw. nicht oder nicht großflächig an eine Oberfläche 20 des Metallformkörpers 10 angrenzen.

Neben dem Einlageelement 16 kann der Metallformkörper 10 weitere Einlagen im soliden Wandbereich 14 oder im Metallschaumbereich 12 enthalten. Diese Einlagen können dann im Gegensatz zum Einlageelement 16 nicht nur zur Definition eines Grenzbereichs zwischen einem Metallschaumbereich 12 und einem soliden Wandbereich 14 dienen, sondern vorzugsweise auch zur Armierung bzw. mechanischen Verstärkung und/oder als Anker oder Befestigungselemente zum Verschrauben, Vernieten, Verschweißen oder zur anderweitigen Verbindung des Metallformkörpers 10 mit anderen Vorrichtungen. Beispielsweise können steg- oder rahmenförmige Einlageelemente 16 dazu dienen, die mechanischen Eigenschaften, insbesondere die Festigkeit (speziell die Zugfestigkeit) und die Steifigkeit, des Metallschaumbereichs 12 und damit des gesamten Metallformkörpers 10 zu verbessern bzw. erhöhen. Sofern eine solche Einlage im Metallschaum angeordnet ist, muss sie so angeordnet sein oder mit ausreichend großen Öffnungen so ausgebildet sein, dass sie das vollständige Auffüllen des Metallschaumbereichs mit fließfähigem Metallschaum nicht verhindert.

Einlageelemente können ferner vorteilhaft dazu verwendet werden, Metalischaumbereiche 12 mit unterschiedlichen Eigenschaften des Metallschaums, insbesondere mit unterschiedlichen Blasen- bzw. Porengrößen, zu definieren (siehe auch Fig. 1a). Dadurch kann beispielsweise innerhalb eines einzigen Metallformkörpers 10 die Fähigkeit zur Absorption von Energie räumlich moduliert werden (Einstellung von mehreren Energieabsorptionsniveaus bzw. Plateauspannungen). Dies ist unter Anderem bei Bauelementen für Knautschzonen von Automobilen oder anderen Fahrzeugen besonders vorteilhaft, da es eine genaue Anpassung an mögliche Unfallszenarien und eine Optimierung des Schutzes der Insassen ermöglicht.

Figur 6 ist ein schematisches Flussdiagramm eines Verfahrens zur Herstellung eines Metallformkörpers 10, wie er beispielsweise anhand einer der Figuren 1 bis 3 dargestellt wurde. In einem ersten Schritt 82 wird eine Dicke des soliden Wandbereichs 14 oder eines anderen Bereichs, in dem der Metallformkörper 10 weniger oder kleinere oder im Wesentlichen keine Hohlräume enthalten soll, bestimmt. Dies erfolgt beispielsweise aufgrund der mechanischen Anforderung, denen der Metallformkörper 10 entsprechen soll oder aufgrund einer Materialstärke, die für weitere Bearbeitungsschritt (Fräsen, Bohren, Schweißen, etc.) erforderlich ist.

In einem zweiten Schritt 84 wird eine Kokille 40 bereitgestellt, deren innere Oberfläche 42 die Gestalt der äußeren Oberfläche 20 des herzustellenden Metallformkörpers 10 definiert. In einem dritten Schritt 86 wird ein Einlageelement 16 in der Kokille 40 angeordnet, ausgerichtet und beispielsweise durch Klemmungen befestigt. Die Kokille oder zumindest deren innere Oberfläche 42 wird vorzugsweise auf eine Temperatur nahe der Schmelztemperatur des verwendeten Materials vorgeheizt.

In einem vierten Schritt 88 wird ein schäumbares Metall bereitgestellt, beispielsweise, indem eine fertige Legierung aufgeschmolzen oder direkt in flüssigem Zustand hergestellt wird. Das schäumbare Metall umfasst vorzugsweise Composites mit Leichtmetall wie Aluminium oder Magnesium. Das aufgeschmolzene Metall kann mit Partikeln versetzt werden, die aus einem Material mit einem Schmelzpunkt bestehen, der höher ist, als der Schmelzpunkt des Metalls (wie etwa SiC oder Al₂O₃). Diese Partikel dienen insbesonders zur Stabilisierung des nachfolgend erzeugten Metallschaums. Einzelheiten sind der in der Einleitung genannten Patentliteratur zu entnehmen.

In einem fünften Schritt 90 wird Gas in die Metallschmelze eingeleitet, um Gasblasen bzw. Metallschaum zu erzeugen. Dabei wird das Gas so eingeleitet, dass Metallschaum mit einer im Wesentlichen monomodalen Verteilung der Größen der Gasblasen bzw. Hohlräume entsteht. In einem sechsten Schritt 92 werden der fließfähige Metallschaum in den Metallschaumbereich 12 und im Wesentlichen blasenfreies flüssiges Metall in den zukünftigen soliden Wandbereich 14 verbracht. Die fünften und sechsten Schritte 90, 92 erfolgen vorzugsweise so, wie es oben anhand der Figuren 4 und 5 beschrieben wurde, und können dabei auch in anderer Reihenfolge ausgeführt werden.

In einem siebten Schritt 94 werden die Kokille 40 und das Metall abgekühlt, so dass der Metallschaum im Metallschaumbereich 12 und das im Wesentlichen blasenfreie Metall im zukünftigen soliden Wandbereich 14 erstarren und den Metallformkörper 10 bilden.

## Patentansprüche

1. Metallformkörper (10) bestehend aus metallisch verbundenen Bereichen (12, 14) von Metallschaum einerseits und Metall andererseits sowie zumindest einem Einlageelement (16) aus einen höheren Schmelzpunkt als das Grundmaterial von Metallschaum und Metall aufweisendem Material, **dadurch gekennzeichnet, dass** der/die Metallschaumbereich(e) (12) (jeweils) aus Metallschaum mit im wesentlichen monomodaler Blasengröße besteht/bestehen und gegenüber angrenzenden Bereichen (14) zumindest teilweise mittels im Grenzbereich angeordneter Einlageelemente (16), die im wesentlichen flächig ausgebildet sind und Durchgangsöffnungen von einem Bereich zum anderen aufweisen, welche in ihrem Querschnitt so ausgebildet sind, dass die im wesentlichen monomodalen Schaumblasen eines Bereiches am Durchtritt in den anderen gehindert sind, abgegrenzt sind, womit auf der dem/den Metallschaumbereich(en) (12) gegenüberliegenden Seite des/der Einlageelemente(s) (16) Metall im wesentlichen ohne Gasblasen vorliegt.

2. Metallformkörper nach Anspruch 1, **dadurch gekennzeichnet, dass** das/die Einlageelement(e) (16) ein- oder mehrteilig ausgebildet sind und vorzugsweise ein Netz- und/oder Gitter- und/oder perforiertes Blech und/oder ein anderes perforiertes flächiges Element und/oder eine Mehrzahl von im wesentlichen parallelen Stäben und/oder ein Drahtgeflecht umfasst/umfassen.

3. Metallformkörper nach einem der Ansprüche 1 oder 2, **dadurch gekennzeichnet, dass** das Grundmaterial für Metallschaum und Metall ein Aluminiumcomposite-Material ist und das Material für das/die Einlageelement(e) (16) Stahl, Aluminium, Keramik, Kohlenstoff oder Glas in solider Form oder als Faserwerkstoff enthält.

4. Metallformkörper nach einem der Ansprüche 1 bis 3, **dadurch gekennzeichnet, dass** das/die Einlageelement(e) (16) zumindest bereichsweise im wesentlichen gleichen Abstand zur Außenkontur des Formkörpers (10) haben, wobei der Bereich zwischen Einlageelement(en) und Außenkontur im wesentlichen keine oder nur sehr wenige/kleine Schaumblasen aufweist.

5. Metallformkörper nach einem der Ansprüche 1 bis 4, **dadurch gekennzeichnet, dass** zumindest ein Einlageelement (16) einen Metallschaumbereich von zumindest einem weiteren Metallschaumbereich trennt, wobei die Metallschäume in diesen Bereichen sich in mindestens einer Eigenschaft unterscheiden, vorzugsweise in der Schaumblasengröße.

6. Metallformkörper nach einem der Ansprüche 1 bis 5, **dadurch gekennzeichnet, dass** das/die Einlageelement(e) (16) die mechanische Festigkeit oder Steifigkeit des Metallformkörpers erhöht/erhöhen.

7. Metallformkörper nach einem der Ansprüche 1 bis 6, **dadurch gekennzeichnet, dass** zumindest ein Einlageelement (16) steg-, leisten- oder rahmenförmig ist oder einen steg-, leisten- oder rahmenförmigen Abschnitt aufweist.

8. Metallformkörper nach einem der Ansprüche 1 bis 7, **dadurch gekennzeichnet, dass** zumindest ein Einlageelement (16) mechanisch vorgespannt ist.

9. Metallformkörper nach einem der Ansprüche 1 bis 8, **dadurch gekennzeichnet, dass** das Material des Metallschaums und des Einlageelementes (16) unterschiedliche thermische Ausdehnungskoeffizienten aufweisen, wobei die Vorspannung bei der Abkühlung des Metallformkörpers (10) nach seiner Herstellung auf Grund der unterschiedlichen thermischen Ausdehnungskoeffizienten entsteht.

10. Gussteil mit folgenden Merkmalen:
einem Kernteil; und
einem Außenwandkörper, der das Kernteil zumindest teilweise umgibt,
wobei das Kernteil ein Metallformkörper nach einem der Ansprüche 1 bis 9 ist.

11. Verfahren zum Herstellen eines Metallformkörpers (10) mit folgenden Schritten:
Bereitstellen (84) einer Kokille (40) für den Metallformkörper (10);
Anordnen (86) eines ein- oder mehrteiligen Einlageelements (16) mit Öffnungen oder
Zwischenräumen in der Kokille (40) in einem Grenzbereich zwischen einem mit Metallschaum zu füllenden Metallschaumbereich (12) und einem weiteren Bereich (14);
Aufschmelzen (88) eines Metalls;
Einleiten (90) von Gas in das aufgeschmolzene Metall, um das aufgeschmolzene Metall aufzuschäumen, wobei ein fließfähiger Metallschaum mit im wesentlichen monomodaler Blasengröße größer als die Öffnungen in dem Einlageelement (16) hergestellt wird;
Verbringen (92) des fließfähigen Metallschaums in die Kokille (40), wobei sich in einem Metallschaumbereich (12) auf einer Seite des Einlageelements (16) Metallschaum und auf der anderen Seite des Einlageelements (16) Metall im Wesentlichen ohne Gasblasen ansammelt;
Abkühlen (94) des Metalls in der Kokille (40), wobei das Metall erstarrt, um den Metallformkörper (10) zu bilden.

12. Verfahren zum Herstellen eines Metallformkörpers (10), mit folgenden Schritten:
Bereitstellen (84) einer Kokille (40) mit einer Eintragsöffnung (50) und zumindest einer kleinformatigen Öffnung (52) im vertikal höchsten Bereich;
Anordnen (86) eines Einlageelementes (16) in der Kokille (40);
Verbinden eines Eingieß- oder Füllstücks (56) einerseits mit der Kokille (40) in flüssigmetalldichtender Weise, wobei das Eingieß- oder Füllstücks (56) andererseits in eine Schmelze (54) eines Metalls einragt;
Bewegen eines Flüssigmetallspiegels (58) der Schmelze (54) durch die Eintragsöffnung (50) nach oben bis in die zumindest eine kleinformatige Öffnung (52);
Einleiten (90) von Gas in die Schmelze (54), um in der Schmelze (54) Metallschaum zu bilden; wobei sich in einem Metallschaumbereich (12) auf einer Seite des Einlageelements (16) Metallschaum und auf der anderen Seite des Einlageelements (16) Metall im Wesentlichen ohne Gasblasen ansammelt; und
Abkühlen (94) des Metalls in der Kokille (40), wobei das Metall erstarrt, um den Metallformkörper (10) zu bilden.

13. Verfahren nach Anspruch 12, bei dem das Gas so in die Schmelze (54) eingeleitet (90) wird, dass der Metallschaum innerhalb eines ein- oder mehrteiligen Einlageelementes (16) mit Öffnungen oder Zwischenräumen, gebildet wird.

14. Verfahren nach einem der Ansprüche 11 bis13, bei dem das Einlageelement (16) ein Netz oder ein Gitter oder ein perforiertes Blech oder ein anderes perforiertes flächiges Element oder eine Mehrzahl von im Wesentlichen parallelen Stäben oder ein Drahtgeflecht umfasst.

15. Verfahren nach einem der Ansprüche 11 bis14, ferner mit folgendem Schritt:
Vorspannen zumindest eines der Einlageelemente (16) vor dem Verbringen (92) des fließfähigen Metallschaums oder vor dem Abkühlen (94) des Metallschaums.

16. Verfahren nach einem der Ansprüche 11 bis 15, ferner mit folgendem Schritt:
Vorbestimmen (82) einer Dicke eines weiteren Bereichs (14) des Metallformkörpers (10), in dem der Metallformkörper (10) weniger oder kleinere Hohlräume enthalten soll als in dem Metallschaumbereich (12),
wobei das Einlageelement (16) so geformt und in der Kokille (40) angeordnet wird, dass der weitere Bereich (14) die vorbestimmte Dicke aufweist.

## Claims

1. Metal molding (10) comprising metallically bonded regions (12, 14) made of metal foam on the one hand and metal on the other hand, and at least one insert element (16) made of a material having a higher melting point than the base material having metal foam and metal, **characterized in that** the metal foam region(s) (12) are (each) composed of metal foam having an essentially monomodal bubble size, and are delimited, at least partially, with respect to adjacent regions (14) by insert elements (16) situated in the boundary region which have an essentially flat design and have through openings from one region to the other which have a cross section such that the essentially monomodal foam bubbles of one region are prevented from passing into the other region, by means of which there are essentially no gas bubbles on the side of the insert element(s) (16) oppositely situated from the metal foam region(s) (12).

2. Metal molding according to Claim 1, **characterized in that** the insert element(s) (16) have a single- or multipart design, and preferably include a net and/or a lattice and/or perforated sheet metal and/or other perforated flat element and/or a plurality of essentially parallel rods and/or a wire mesh.

3. Metal molding according to one of Claims 1 or 2, **characterized in that** the base material for the metal foam and the metal is an aluminum composite material, and the material for the insert element(s) (16) contains steel, aluminum, ceramic, carbon, or glass in solid form or as a composite fiber material.

4. Metal molding according to one of Claims 1 through 3, **characterized in that** the insert element(s) (16) have essentially the same distance from the outer contour of the molding (10), at least in places, the region between the insert element(s) and the outer contour having essentially no foam bubbles or only very few/small foam bubbles.

5. Metal molding according to one of Claims 1 through 4, **characterized in that** at least one insert element (16) separates a metal foam region from at least one further metal foam region, the metal foams in these regions differing from one another in at least one characteristic, preferably the foam bubble size.

6. Metal molding according to one of Claims 1 through 5, **characterized in that** the insert element(s) (16) increase the mechanical strength or rigidity of the metal molding.

7. Metal molding according to one of Claims 1 through 6, **characterized in that** at least one insert element (16) is web-, strip-, or frame-shaped, or has a web-, strip-, or frame-shaped section.

8. Metal molding according to one of Claims 1 through 7, **characterized in that** at least one insert element (16) is mechanically pretensioned.

9. Metal molding according to one of Claims 1 through 8, **characterized in that** the materials of the metal foam and of the insert element (16) have different coefficients of thermal expansion, and due to the different coefficients of thermal expansion the pretension results during cooling of the metal molding (10) after it is manufactured.

10. Cast part having the following features:
a core element; and
an outer wall element which at least partially encloses the core element,
wherein the core element is a metal molding according to one of Claims 1 through 9.

11. Method for manufacturing a metal molding (10), comprising the following steps:
Providing (84) a mold (40) for the metal molding (10);
Placing (86) a single- or multipart insert element (16) having openings or interspaces in the mold (40) in a boundary region between a metal foam region (12) to be filled with metal foam and a further region (14);
Melting (88) a metal;
Introducing (90) gas into the molten metal in order to foam the molten metal, resulting in a free-flowing metal foam having an essentially monomodal bubble size which is larger than the openings in the insert element (16);
Introducing (92) the free-flowing metal foam into the mold (40), whereby metal foam collects in a metal foam region (12) on one side of the insert element (16), and metal collects essentially without gas bubbles on the other side of the insert element (16);
and
Cooling (94) the metal in the mold (40), whereupon the metal solidifies to form the metal molding (10).

12. Method for manufacturing a metal molding (10), comprising the following steps:
Providing (84) a mold (40) with a charge opening (50) and at least one small opening (52) in the vertically highest region;
Placing (86) an insert element (16) in the mold (40);
Connecting a pouring or filling piece (56) to the mold (40) so as to be impermeable to molten metal, the pouring or filling piece (56) also projecting into a melt (54) of a metal;
Moving a molten metal level (58) of the melt (54) upward through the charge opening (50) and into the at least one small opening (52);
Introducing (90) gas into the melt (54) to form metal foam in the melt (54), whereby metal foam collects in a metal foam region (12) on one side of the insert element (16), and metal collects essentially without gas bubbles on the other side of the insert element (16); and
Cooling (94) the metal in the mold (40), whereupon the metal solidifies to form the metal molding (10).

13. Method according to Claim 12, wherein the gas is introduced (90) into the melt (54) in such a way that the metal foam is formed within a single- or multipart insert element (16) having openings or interspaces.

14. Method according to one of Claims 11 through 13, wherein the insert element (16) includes a net or a lattice or perforated sheet metal or other perforated flat element or a plurality of essentially parallel rods or a wire mesh.

15. Method according to one of Claims 11 through 14, further comprising the following step:
Pretensioning at least one of the insert elements (16) before introducing (92) the free-flowing metal foam or before cooling (94) the metal foam.

16. Method according to one of Claims 11 through 15, further comprising the following step:
Predetermining (82) a thickness of a further region (14) of the metal molding (10) in which the metal molding (10) is to contain fewer or smaller cavities than in the metal foam region (12),
wherein the insert element (16) is shaped and placed in the mold (40) in such a way that the further region (14) has the predetermined thickness.

## Revendications

1. Corps moulé métallique (10) se composant de zones (12, 14) à liaison métallique de mousse métallique d'une part et de métal d'autre part ainsi que d'au moins un élément d'insertion (16) en un matériau présentant un point de fusion supérieur au matériau de base de la mousse métallique et du métal, **caractérisé par le fait que** la/les zone(s) de mousse métallique (12) se compose/se composent (chacune) de mousse métallique avec une taille de bulles essentiellement monomodale et sont délimitées vis-à-vis des zones adjacentes (14) au moins partiellement au moyen d'éléments d'insertion (16) disposés dans la région limite, lesquels sont réalisés sensiblement plats et présentent des ouvertures de passage d'une zone à une autre, qui sont réalisées, dans leur section transversale, de telle sorte que les bulles de mousse essentiellement monomodales d'une zone sont empêchées de passer dans l'autre, avec quoi sur le côté opposé à la/aux zone(s)de mousse métallique (12) du/des élément(s) d'insertion (16) se trouve du métal essentiellement sans bulles de gaz.

2. Corps moulé métallique selon la revendication 1, **caractérisé par le fait que** le/les élément(s) d'insertion (16) sont réalisés en une ou plusieurs parties et, de préférence, comporte/comportent un réseau et/ou une grille et/ou une tôle perforée et/ou un autre élément plat perforé et/ou une pluralité de tiges sensiblement parallèles et/ou un grillage.

3. Corps moulé métallique selon l'une des revendications 1 ou 2, **caractérisé par le fait que** le matériau de base pour la mousse métallique et le métal est un matériau composite d'aluminium et le matériau pour le/les élément(s) d'insertion (16) contient de l'acier, de l'aluminium, de la céramique, du carbone ou du verre sous forme solide ou en tant que matériau fibreux.

4. Corps moulé métallique selon l'une des revendications 1 à 3, **caractérisé par le fait que** le/les élément(s) d'insertion (16) ont au moins par zones une distance sensiblement égale par rapport au contour extérieur du corps moulé (10), la zone entre le(s) élément(s) d'insertion et le contour extérieur ne comprenant sensiblement pas ou seulement très peu de bulles de mousses/de très petites bulles de mousse.

5. Corps moulé métallique selon l'une des revendications 1 à 4, **caractérisé par le fait qu'**au moins un élément d'insertion (16) sépare une zone de mousse métallique d' au moins une autre zone de mousse métallique, les mousses métalliques dans ces zones se distinguant dans au moins une propriété, de préférence dans la taille des bulles de mousse.

6. Corps moulé métallique selon l'une des revendications 1 à 5, **caractérisé par le fait que** le/les élément(s) d'insertion (16) possède/possèdent la solidité ou la rigidité mécanique du corps moulé métallique.

7. Corps moulé métallique selon l'une des revendications 1 à 6, **caractérisé par le fait qu'**au moins un élément d'insertion (16) est en forme de tige, de baguette ou de cadre ou présente une section en forme de tige, de baguette ou de cadre.

8. Corps moulé métallique selon l'une des revendications 1 à 7, **caractérisé par le fait qu'**au moins un élément d'insertion (16) est précontraint mécaniquement.

9. Corps moulé métallique selon l'une des revendications 1 à 8, **caractérisé par le fait que** le matériau de la mousse métallique et celui de l'élément d'insertion (16) présentent des coefficients de dilatation thermique différents, à l'occasion de quoi la précontrainte a lieu lors du refroidissement du corps moulé métallique (10) après sa fabrication sur la base des coefficients de dilatation thermique différents.

10. Pièce coulée ayant les caractéristiques suivantes :
- une partie de noyau ; et
- un corps de paroi extérieure qui entoure au moins partiellement la partie de noyau,
la partie de noyau étant un corps moulé métallique tel que défini à l'une des revendications 1 à 9.

11. Procédé de fabrication d'un corps moulé métallique (10) comprenant les étapes suivantes :
- préparation (84) d'une coquille (40) pour le corps moulé métallique (10);
- mise en place (84) d'un ou plusieurs éléments d'insertion (16) ayant des ouvertures ou des espaces intermédiaires dans la coquille (40) dans une zone limite entre une zone de mousse métallique (12) à remplir de mousse métallique et une autre zone (14) ;
- fusion (88) d'un métal ;
- introduction (90) de gaz dans le métal fondu pour faire mousser le métal fondu, une mousse métallique fluide étant fabriquée avec une taille de bulles essentiellement monomodale supérieure aux ouvertures dans l'élément d'insertion (16) ;
- transfert (92) de la mousse fluide dans la coquille (40), à l'occasion de quoi s'accumule, dans une zone de mousse métallique (12) sur un côté de l'élément d'insertion (16), une mousse métallique et, sur l'autre côté de l'élément d'insertion (16), un métal sensiblement sans bulles de gaz ;
- refroidissement (94) du métal dans la coquille (40), à l'occasion de quoi le métal se rigidifie pour former le corps moulé métallique (10).

12. Procédé de fabrication d'un corps moulé métallique (10), comprenant les étapes suivantes :
- préparation (84) d'une coquille (40) avec une ouverture d'introduction (50) et au moins une ouverture de petit format (52) dans la zone la plus élevée verticalement ;
- mise en place (86) d'un élément d'insertion (16) dans la coquille (40) ;
- liaison d'une pièce de coulée ou de remplissage (56) d'une part avec la coquille(40) d'une manière étanche au métal fluide, la pièce de coulée ou de remplissage (56) d'autre part pénétrant dans une masse fondue (54) d'un métal ;
- déplacement d'un miroir de métal liquide (58) de la masse fondue (54) à travers l'ouverture d'introduction (50) vers le haut jusque dans la au moins une ouverture de petit format (52) ;
- introduction (90) de gaz dans la masse fondue (54) afin de former une mousse métallique dans la masse fondue (54) ; à l'occasion de quoi s'accumule, dans une zone de mousse métallique (12) sur un côté de l'élément d'insertion (16), une mousse métallique et, sur l'autre côté de l'élément d'insertion (16), un métal sensiblement sans bulles de gaz ;
- refroidissement (94) du métal dans la coquille (40), à l'occasion de quoi le métal se rigidifie pour former le corps moulé métallique (10).

13. Procédé selon la revendication 12, suivant lequel le gaz est introduit (90) dans la masse fondue (54) de telle sorte que la mousse métallique est formée à l'intérieur d'un élément d'insertion (16) en une ou plusieurs parties avec des ouvertures ou des espaces intermédiaires.

14. Procédé selon l'une des revendications 11 à 13, suivant lequel l'élément d'insertion (16) comprend un réseau ou une grille ou une tôle perforée ou un autre élément plat perforé ou une pluralité de tiges sensiblement parallèles ou un grillage.

15. Procédé selon l'une des revendications 11 à 14 comprenant en outre l'étape suivante :
- précontrainte d'au moins un des éléments d'insertion (16) avant le transfert (92) de la mousse métallique fluide ou avant le refroidissement (94) de la mousse métallique.

16. Procédé selon l'une des revendications 11 à 15 comprenant en outre l'étape suivante :
- prédéfinition (82) d'une épaisseur d'une autre zone (14) du corps moulé métallique (10) dans laquelle le corps moulé métallique (10) doit contenir moins de cavité ou de plus petites cavités que dans la zone de mousse métallique (12),
l'élément d'insertion (16) étant formé et disposé dans la coquille (40) de telle sorte que l'autre zone (14) présente l'épaisseur prédéfinie.
